# EUROPÄISCHE PATENTSCHRIFT

(11) **EP 2 060 658 B1**
(45) Veröffentlichungstag und Bekanntmachung des Hinweises auf die Patenterteilung: **14.07.2010**
(21) Anmeldenummer: 07023647.6
(22) Anmeldetag: 06.12.2007
(51) Int. Cl.: C23C 18/16

(54) **Verfahren zur Bearbeitung einer strukturierten Oberfläche**
Method for processing a structured surface
Procédé de traitement d'une surface structurée

(30) Priorität: 16.11.2007 DE 102007055053
(43) Veröffentlichungstag der Anmeldung: 20.05.2009
(73) Patentinhaber: Hueck Engraving GmbH & Co. KG, 41747 Viersen (DE)
(72) Erfinder: Reichert, Jordi, 58840 Plettenberg (DE); Thölen, Berthold, 41748 Viersen (DE); Espe, Rolf Dr., 44795 Bochum (DE)
(74) Vertreter: Demski, Siegfried

(56) Entgegenhaltungen:
- EP-A- 1 034 876
- WO-A-92/19461

## Beschreibung

Die Erfindung betrifft ein Verfahren zur Bearbeitung einer strukturierten Oberfläche eines Prägewerkzeugs, bei dem die Oberfläche mit einer ersten metallischen Beschichtung vollflächig versehen wird.

Bei der Beschichtung von Holzwerkstoffplatten mit Duroplastharzen, versucht man immer wieder Oberflächen aus der Natur soweit naturgetreu wiederzugeben wie möglich. Zu den verwendeten Duroplastharzen zählen die Melamin-, Phenol- oder Melamin-/Harnstoffharze. Die Oberflächenausgestaltung der zum Beispiel Melaminharzfilme geschieht unter Druck und Temperatur in hydraulischen Heizpressenanlagen. Als Oberflächengeber wird zum Beispiel ein strukturiertes metallisches Pressblech als Prägewerkzeug eingesetzt, beispielsweise ein Stahlblech. Um die Verschleißfestigkeit und Trenneigenschaft der Metalloberfläche zu verbessern, werden die Prägewerkzeuge zusätzlich mit einer Beschichtung versehen. Während des Pressvorgangs wird unter Druck und Temperatur das Melaminharz flüssig und es tritt eine weitere Polykondensation statt. Presszeit und Temperatur bestimmen den Vernetzungsgrad der Melaminharze und deren Oberflächenqualität. Nach Ablauf der Presszeit hat das Melaminharz den gewünschten Vernetzungsgrad erreicht und ist in die feste Phase übergetreten. Bei diesem Vorgang nimmt die Melaminharzoberfläche auch naturgetreu die Oberfläche des Prägewerkzeuges an.

Nach dem Stand der Technik werden Prägewerkzeuge in Form von Pressblechen und Endlosbändern aus Stahlblechen hergestellt, die durch entsprechende Bearbeitung eine Oberflächenstruktur erhalten. Zu diesem Zweck wird ein vorbehandeltes Blech mit einer Matrix versehen, die beispielsweise mittels eines Siebdruckverfahrens aufgetragen wird, sodass anschließend eine Ätzung des Bleches erfolgen kann, um eine Oberflächenstruktur zu erzielen. Die hierbei verwendeten Bleche weisen ein sehr großes Format auf, sodass es auf eine sehr genaue Bearbeitung und insbesondere eine deckungskonforme Bearbeitung ankommt, soweit mehrere Arbeitsschritte notwendig sind. Hierbei werden sämtliche Bereiche, welche die erhabene Oberflächenstruktur später bilden sollen, durch die Maske abgedeckt, sodass eine Oberflächenätzung nur in den Bereichen erfolgt, die unmittelbar von der Ätzflüssigkeit angegriffen werden können. Die ausgeätzten Bereiche bilden sodann die Profiltäler der gewünschten Struktur, wobei nach Beendigung des Ätzvorganges die Oberfläche gereinigt und insbesondere die Maske entfernt wird.

Alternativ besteht die Möglichkeit zunächst eine Fotoschicht aufzutragen, die anschließend einer Belichtung unterzogen wird, um nach der abschließenden Entwicklung der Fotoschicht die Pressbleche oder Endlosbänder einem Spülvorgang zu unterziehen, sodass nur die Teile der Fotoschicht erhalten bleiben, die die Maske für den späteren Ätzvorgang bilden. Die Reproduzierbarkeit der auf diesem Weg hergestellten Masken ist sehr schwierig und problematisch, weil das verwendete Negativ oder Positiv zur Belichtung der lichtempfindlichen Schicht immer exakt in der gleichen Position relativ zur vorhandenen Strukturierung positioniert werden muss, wenn beispielsweise mehr als ein Belichtungs- und Ätzvorgang erfolgen soll, um somit komplizierte dreidimensionale Strukturen auf der Oberfläche des Pressbleches oder des Endlosbandes aufzubringen. Hierbei ist ferner zu berücksichtigen, dass es sich um äußerst großformatige Pressbleche handelt, sodass geringste Abweichungen bereits zu erheblichen Verschiebungen der Strukturen führen können. Die Reproduzierbarkeit des Aufbringens der Maske ist daher insbesondere beim Fotoverfahren zur Erzielung einer hohen Abbildungsgenauigkeit mit erheblichen Schwierigkeiten verbunden. Die Schwierigkeiten können sich hierbei erhöhen, wenn eine dreidimensionale Struktur durch mehrere hintereinander laufende Belichtungs- und Ätzvorgänge erzielt werden soll und hierzu mehrere Masken aufgetragen werden müssen, wobei zwischen jeder Maskenauftragung ein Ätzvorgang stattfindet. Durch die genaue Positionierung und die erforderliche Anzahl von entsprechenden Masken ist somit die Herstellung der Pressbleche beziehungsweise Endlosbänder sehr aufwendig und kostenintensiv. Die erzielbare Auflösung ist zudem sehr stark von dem verwendeten Verfahren abhängig. Ferner sind eine erhebliche Anzahl von Arbeitsschritten erforderlich, die insbesondere durch die Größe der Pressbleche beziehungsweise Endlosbänder eine aufwendige Handhabung erfordern.

Des Weiteren ist aus dem Stand der Technik bekannt, anstelle eines Siebdruckverfahrens eine Maske durch einen Wachsauftrag herzustellen, welcher gegen die verwendeten Ätzmittel chemisch resistent ist und somit eine Ätzung in den Bereichen ermöglicht, in denen die Oberfläche durch das Wachs nicht abgedeckt ist. Bei diesem Verfahren wird ein Sprühkopf, welcher das Wachs auf die Oberfläche aufspritzt, entlang einer X- und Y-Achse verfahren, um die erforderliche Struktur aufzutragen. Bei der Verwendung eines Wachsauftrages hat sich jedoch als nachteilig herausgestellt, dass das Wachs nur sehr schwer von der Oberfläche wieder entfernt werden kann und sehr kostenintensiv ist. Obwohl somit bei diesem Verfahren ein enormer Fortschritt erzielt werden konnte, hat es sich in der Praxis jedoch gezeigt, dass die Entfernung der Wachsschicht sehr problematisch ist, weil das Wachs sich nicht mit einer chemischen Behandlung entfernen lässt und somit die Reinigung der Bleche nach dem Ätzvorgang äußerst schwierig ist, beispielsweise nur mit einem Hochdruckreiniger durchgeführt werden kann.

Aus dem vorgenannten Grunde ist man daher dazu übergegangen durch eine digitalisierte Drucktechnik entweder die Maske unmittelbar auf das Pressblech oder Endlosband aufzutragen oder eine vorhandene Fotoschicht teilweise zu belichten, um anschließend nach erfolgter Reinigung die Ätzung durchführen zu können. Der besondere Vorteil bei der digitalisierten Drucktechnik besteht darin, dass durch die Verwendung identischer Dateien die Struktur sehr exakt erfasst wird und somit mehrere Ätzvorgänge, um beispielsweise eine Tiefenstruktur zu erzielen, nacheinander passgenau durchgeführt werden können.

Aus der DE 102 24 128 A1 ist ein Verfahren zum Auftragen von Beschichtungen auf Oberflächen bekannt, wobei die verwendete Vorrichtung ein Düsenkopf umfasst, welcher zumindest eine durch ein Steuersignal ansteuerbare Düse aufweist. Hierbei sieht das Verfahren alternativ die Bewegung der Oberfläche, welche beschichtet werden soll oder die Bewegung des Düsenkopfes vor. Auf die Oberfläche wird ein fluides Beschichtungsmaterial durch die Düse aufgetragen, wobei eine selektive Beschichtung ausgewählter Bereiche mit flüssigen oder gasförmigen Materialien vorgesehen ist, welche beispielsweise auch zähflüssig sein können. Beispielhaft wird unter anderem die Verwendung von UV-Lacken genannt. Das Verfahren kann unter anderem zu Ätzen von Oberflächen, wobei chemische Reagenzien auf die Oberfläche aufgetragen werden, eingesetzt werden.

Nach erfolgter Strukturierung der Oberflächen werden die Pressbleche und Endlosbänder mehreren Reinigungsprozessen unterzogen und können zusätzlich mit einer Nickelschicht überzogen werden, die anschließend durch weitere metallische Beschichtungen dahingehend veredelt wird, dass die Oberfläche einen gewünschten Glanzgrad und eine notwendige Oberflächenhärte erhält. Dieser Glanzgrad ist dafür verantwortlich, dass nach erfolgter Verpressung der zu bearbeitenden Werkstoffe mit Hilfe der Pressbleche oder der Endlosbänder die hierbei verpresste Struktur unterschiedliche Schattierungen und Farbspiegelungen erhält.

Von diesem Stand der Technik ausgehend liegt der vorliegenden Erfindung die Aufgabe zugrunde die Gestaltungsmöglichkeit der Oberflächenstruktur weiterhin zu erhöhen und die Kunstharzoberfläche weitestgehend an eine lackierte Echtholzoberfläche anzupassen.

Erfindungsgemäß ist zur Lösung der Verfahrensaufgabe vorgesehen, dass auf der ersten Beschichtung in vorbestimmten Bereichen zumindest eine weitere metallische Beschichtung angeordnet wird, wobei sich der Glanzgrad der ersten Beschichtung von dem der weiteren Beschichtung unterscheidet. Weitere vorteilhafte Ausgestaltungen des Verfahrnes ergeben sich aus den Unteransprüchen.

Gegenüber dem Stand der Technik ist vorgesehen, dass nach Aufbringen der Strukturierung und einer ersten metallischen Beschichtung partiell eine weitere Beschichtung aufgetragen wird, wobei sich der Glanzgrad der ersten Beschichtung von dem der weiteren Beschichtung unterscheidet. Somit kann der Glanzgrad von einem Prägewerkzeug, insbesondere einem Pressblech oder einem Endlosband, zumindest teilweise in partiellen Bereichen voneinander abweichen. Durch diese Maßnahme ist es möglich erhabene Strukturen oder gegebenenfalls tiefer liegende Strukturen mit einem unterschiedlichen Glanzgrad zu versehen, um beispielsweise die Struktur besonders hervorzuheben. Durch diese Maßnahme wird der optische Eindruck nachhaltig verbessert und führt zu einer Oberfläche die infolge der passgenauen Druckvorlagen und passgenau aufgetragenen Matrix deckungskonform ausführbar ist und somit nicht nur eine unterschiedliche Tiefenstruktur erzielbar ist, sondern darüber hinaus ein unterschiedlicher Glanzgrad, um bestimmte Strukturbereiche hervorzuheben. Dieser Glanzgradunterschied kann hierbei wahlweise vorgesehen werden, beispielsweise können die erhabenen Bereiche einen höheren Glanzgrad als die tiefer liegenden Bereiche oder umgekehrt aufweisen.

Zum Beispiel kann eine lackierte Echtholzoberfläche nachempfunden werden, wobei die erhabenen Flächen einen bestimmten Mattgrad aufweisen und die tiefer liegende Holzpore, bedingt durch die Lichtreflexion, einen glänzenden Bereich zeigen.

Hierzu werden die Holzporenstrukturen, die passergenau mit dem Holzdekordruck übereinstimmen, nach der bekannten Ätztechnologie hergestellt.

Zur Durchführung dieser Maßnahme wird hierzu eine passgenaue Schutzschicht aufgebracht, welche in einem folgenden Arbeitsgang eine weitere Teilbeschichtung in den Bereichen ermöglicht, die nicht durch die Schutzschicht abgedeckt sind. Um die hohe Genauigkeit zu erreichen, welche erforderlich ist um eine passgenaue Anordnung und Überdeckung der jeweiligen Struktur zu erzielen, wird eine digitale Drucktechnik verwendet, sodass exakt auf eine bereits vorhandene Struktur eine Nachstrukturierung einerseits erfolgen kann und zudem nach Auftragen einer Schutzschicht eine Glanzgradveränderung vorgenommen werden kann.

Vorzugsweise wird als metallische Beschichtung eine Verchromung durchgeführt, wobei es sich um eine Hochglanzverchromung oder um eine matte Verchromung handeln kann. Dieses Verfahren ist jedoch nicht auf die Verchromung der Oberfläche beschränkt, sondern es können auch andere Metallbeschichtungen vorgenommen werden. Zwingend erforderlich ist zum Beispiel soweit eine Verchromung erfolgt, dass die hierbei verwendete Schutzschicht aus einem chromsäurebeständigen Material besteht, damit die Schutzschicht nicht während der Verchromung in Mitleidenschaft gezogen wird.

Zu besseren Haftung der Schutzschicht auf der bereits vorhandenen Verchromung kann als weiterer Bearbeitungszwischenschritt ein Einbrennen der Schutzschicht vorgesehen werden, wobei nach erfolgter zweiter metallischer Beschichtung die Schutzschicht vollständig entfernt wird. Zur Herstellung der Oberflächenstruktur erfolgt in der Regel zunächst eine Tiefenätzung und anschließend eine Rundätzung, um die Formgebung der Porenstruktur herauszustellen. Danach kann eine mechanische Politur erfolgen, bevor die Oberfläche gereinigt und entfettet wird. Zur besseren Haftung der metallischen Schichten, insbesondere der Chromschicht, kann die strukturierte Oberfläche vor dem Aufbringen der Beschichtungen zusätzlich aktiviert werden oder es können andere Beschichtungen, welche eine bessere Haftung gewährleisten, zum Beispiel eine Nickelschicht, aufgetragen werden.

Erfindungsgemäß ist zur Erzielung eines höheren Glanzgrades hierbei ein Verfahren vorgesehen, welches sich aus den nachfolgenden Schritten zusammensetzt:
- Auftragen einer ersten Maske auf die Oberfläche mittels einer digitalen Drucktechnik,
- chemisches Bearbeiten der mit der Maske versehenen Oberfläche zur Erzielung einer Oberflächenstruktur,
- erneutes Auftragen einer zweiten passgenauen Maske auf die chemisch bearbeitete Oberfläche mittels einer digitalen Drucktechnik,
- erneutes chemisches Bearbeiten der mit der zweiten Maske versehenen Oberfläche,
- Polieren der chemisch bearbeiteten Oberfläche,
- Aktivieren der polierten Oberfläche,
- Reinigen der aktivierten Oberfläche,
- Verchromen der gereinigten Oberfläche,
- erneutes Auftragen einer dritten passgenauen Maske auf die verchromte Oberfläche und
- erneutes Verchromen der mit der Maske versehenen verchromten Oberfläche,
wobei die durch die Verchromungen erzeugten Beschichtungen der strukturierten Oberfläche einen unterschiedlichen Glanzgrad aufweisen.

Das vorgenannte Verfahren beschreibt die Bearbeitung der Oberfläche eine Prägewerkzeuges, beispielsweise eines Pressbleches oder eines Endlosbandes von Auftragen der ersten Maske auf die Oberfläche mittels einer digitalen Drucktechnik und der anschließenden chemischen Bearbeitung zur Erzielung der Oberflächenstruktur, wobei diese Strukturierung durch mehrmaliges Auftragen einer Maske und eines Ätzvorganges wiederholt werden kann, bevor die fertig gestellte strukturierte Oberfläche durch Polieren und Aktivieren einem Reinigungsschritt unterzogen wird und sodann eine erste Beschichtung durch eine Verchromung aufgetragen wird, wobei im Anschluss erneut eine Maske in Form der Schutzschicht aufgetragen wird, damit in einem letzten Verfahrensschritt eine erneute Verchromung mit einem anderen Glanzgrad erfolgen kann.

Alternativ besteht die Möglichkeit das Verfahren durch weitere Schritte zu ergänzen die ein mehrmaliges Auftragen einer Maske und eine Bearbeitung der Oberfläche zur Erzielung der Oberflächenstruktur vorsehen, und zwar
- Auftragen einer ersten Maske auf die Oberfläche mittels einer digitalen Drucktechnik zur Feinstrukturierung,
- chemisches Bearbeiten der mit der Maske versehenen Oberfläche zur Erzielung einer Oberflächenstruktur,
- Auftragen einer zweiten passgenauen Maske auf die Oberfläche mittels einer digitalen Drucktechnik zur Porenstrukturierung,
- chemisches Bearbeiten der mit der Maske versehenen Oberfläche zur Erzielung einer Oberflächenstruktur,
- erneutes Auftragen einer dritten passgenauen Maske auf die chemisch bearbeitete Oberfläche mittels einer digitalen Drucktechnik,
- erneutes chemisches Bearbeiten der mit der dritten Maske versehenen Oberfläche,
- Polieren der chemisch bearbeiteten Oberfläche,
- Aktivieren der polierten Oberfläche,
- Reinigen der aktivierten Oberfläche,
- Verchromen der gereinigten Oberfläche,
- erneutes Auftragen einer vierten passgenauen Maske auf die verchromte Oberfläche und
- erneutes Verchromen der mit der Maske versehenen verchromten Oberfläche,
wobei die durch die Verchromungen erzeugten Beschichtungen der strukturierten Oberfläche einen unterschiedlichen Glanzgrad aufweisen.

Ein wesentlicher Punkt zur Erzielung der passgenauen Anordnung der Strukturen sowie des späteren Glanzgrades besteht darin, dass die erste, zweite und dritte Maske sowie die zuletzt aufgetragene Schutzschicht mit Hilfe einer digitalisieren Drucktechnik passgenau aufgetragen wird, damit eine strukturkonforme Überdeckung vorliegt und sich über die Gesamtoberfläche der Pressbleche oder Endlosbänder keine Abweichungen von der Struktur ergeben.

Das erfindungsgemäße Verfahren führt hierzu zu einem Prägewerkzeug mit wenigstens einer strukturierten Oberfläche, wobei vollflächig auf der strukturierten Oberfläche eine metallische Beschichtung aus einem ersten Material und darauf teilweise eine metallische Beschichtung aus eine zweiten Material angeordnet ist, wobei sich der Glanzgrad der Beschichtungen unterscheidet. Vorzugsweise handelt es sich bei den verwendeten Materialbeschichtungen um Chrom, da dieses besonders hart und somit für die durchzuführenden Pressvorgänge geeignet ist. Es ist jedoch je nach Verwendungszeck ohne Weiteres möglich, sofern beispielsweise Werkstoffe verpresst werden, die kein besonders hohen Härtegrad aufweisen oder deren Oberfläche elastisch und weich ausgebildet ist, ebenfalls durch entsprechende Teilverchromungen mit unterschiedlichen Härteglanz besondere Effekte zu erzielen.

Der besondere Vorteil des erfindungsgemäße Verfahrens und der hierdurch hergestellten Prägewerkzeuge besteht darin, das mit Hilfe der Prägewerkzeuge die dort vorgegebene Struktur identisch auf den zu bearbeitenden Werkstoffen abgebildet wird, wobei gleichzeitig der vorliegende Glanzgrad, und zwar zumindest in zweifacher Abstufung unmittelbar auf die zu verarbeitenden Werkstoffen erkennbar ist. Durch den unterschiedlichen Glanzgrad können hierbei bestimmte Bereiche beispielsweise erhabene Bereiche oder auch tiefer liegende Bereiche zusätzlich mit einem abweichenden Glanzgrad versehen werden, sodass die Struktur sehr prägnant hervortritt und einen optischen Effekt erzeugt, der zu einer Werkstoffoberfläche führt, die beispielsweise von gewachsenen Holz kaum zu unterscheiden ist. Nach diesem Verfahren können ebenso andere, naturgetreue Oberflächen entsprechend nachempfunden werden.

Die Erfindung wird im Weiteren anhand der Figuren nochmals erläutert.

Es zeigt
- Fig. 1: in einer perspektivischen Ansicht ein erfindungsgemäßes Press- blech und
- Fig. 2: in einer vergrößerten Seitenansicht die vorhandene Struktur auf der Pressblechoberfläche.

Figur 1 zeigt in einer perspektivischen Ansicht ein erfindungsgemäßes Pressblech 1, welches im gezeigten Ausführungsbeispiel eben ausgebildet ist. Im Falle eines Endlosbandes kann dieses Prägewerkzeug jedoch auch gewölbt ausgeführt sein. Das Pressblech 1 zeigt eine Maserung 2 die der Form einer Holzstruktur nachempfunden ist. Es ist jedoch denkbar, dass andere Maserungen oder andere Oberflächenbeschaffenheiten in dieser Art und Weise durch das erfindungsgemäße Verfahren und das hierzu notwendige Ätzverfahren hergestellt werden.

Figur 2 zeigt in einer vergrößerten Seitenansicht ein Teil des vorderen Kantenbereiches des Pressbleches 1 und der hierauf befindlichen Struktur 3, die eine gebirgsähnliche Oberfläche mit Tälern 4 und Höhen 5 aufweist. Die Oberfläche wird hierbei durch einen oder mehrere Ätzprozesse hergestellt, nach dem zuvor eine Matrix in einem Standardverfahren oder einer digitalisierten Drucktechnik aufgetragen wurde, wobei die Bereiche die nicht den Ätzprozessen unterzogen werden sollen durch die Maske abgedeckt werden. Mit Hilfe der Ätzverfahren können beispielsweise feine Oberflächenstrukturen und tiefe Strukturen hergestellt werden, die anschließend durch mechanische Bearbeitung gegebenenfalls zusätzlich abgerundet werden. Nach erfolgter Ätzung der Oberfläche wird durch weiteres chemisches Bearbeiten, Polieren und gegebenenfalls Aktivieren der polierten Oberfläche die Oberflächenstruktur fertig gestellt, sodass anschließend eine Reinigung erfolgt, bevor eine erste Verchromungsschicht 6 mit einem bestimmten Glanzgrad aufgetragen wird und danach mit Hilfe einer erneuten Maske ein Teil dieser verchromten Oberflächen abgedeckt, sodass im Anschluss daran die nicht abgedeckten Bereiche erneut mit einer Verchromungsschicht 7 verchromt werden können, und zwar mit einem von der ersten Verchromungsschicht 6 abweichenden Glanzgrad.

Anstelle einer Verchromung können gegebenenfalls teilweise auch andere Oberflächenvergütungen vorgenommen werden, wobei unter Anwendung des erfindungsgemäßen Verfahrens die Oberfläche partiell mit unterschiedlichen Glanzgraden versehen wird. Soweit durch die angewandten Ätzverfahren eine Holzstruktur auf dem Pressblech 1 nachgebildet werden soll, besteht beispielsweise die Möglichkeit, die erhabenen Flächen 6 mit einem matten Glanzgrad zu versehen, während die tiefer liegenden Bereiche, welche die Holzpore bilden, mit einem höheren Glanzgrad zu versehen. Durch diese Maßnahme werden die Holzporenstrukturen, die passergenau mit dem Holzdekordruck übereinstimmen besonders hervorgehoben und verleihen den mit den Pressblechen hergestellten Produkten den Anschein eines Echtholzcharakters der dem natürlichen Produkt sehr nahe kommt.

### Bezugszeichenliste

- 1: Pressblech
- 2: Maserung
- 3: Struktur
- 4: Tal
- 5: Höhe
- 6: Verchromungsschicht
- 7: Verchromungsschicht

## Patentansprüche

1. Verfahren zur Bearbeitung einer strukturierten Oberfläche eines Prägewerkzeugs, bei dem die Oberfläche mit einer ersten metallischen Beschichtung (6) vollflächig versehen wird,
**dadurch gekennzeichnet,**
**dass** auf der ersten Beschichtung (6) in vorbestimmten Bereichen zumindest eine weitere metallische Beschichtung (7) angeordnet wird, wobei sich der Glanzgrad der ersten Beschichtung (6) von dem der weiteren Beschichtung (7) unterscheidet.

2. Verfahren nach Anspruch 1,
**dadurch gekennzeichnet,**
**dass** auf der ersten Beschichtung (6) teilweise eine Schutzschicht aufgebracht wird.

3. Verfahren nach Anspruch 2,
**dadurch gekennzeichnet,**
**dass** die Schutzschicht mittels einer digitalen Drucktechnik aufgebracht wird.

4. Verfahren nach einem der vorhergehenden Ansprüche,
**dadurch gekennzeichnet,**
**dass** die Beschichtungen (6, 7) durch Verchromen erzeugt werden.

5. Verfahren nach einem der Ansprüche 2 bis 4,
**dadurch gekennzeichnet,**
**dass** für die Schutzschicht ein chromsäurebeständiges Material verwendet wird.

6. Verfahren nach einem der Ansprüche 2 bis 5,
**dadurch gekennzeichnet,**
**dass** die Schutzschicht in die erste Beschichtung (6) eingebrannt wird.

7. Verfahren nach einem der vorhergehenden Ansprüche,
**dadurch gekennzeichnet,**
**dass** die strukturierte Oberfläche vor dem Aufbringen der Beschichtungen. (6, 7) aktiviert wird.

8. Verfahren zur Bearbeitung einer Oberfläche eines Prägewerkzeugs, aufweisend die Schritte:
- Auftragen einer ersten Maske auf die Oberfläche mittels einer digitalen Drucktechnik,
- chemisches Bearbeiten der mit der Maske versehenen Oberfläche zur Erzielung einer Oberflächenstruktur,
- erneutes Auftragen einer zweiten passgenauen Maske auf die chemisch bearbeitete Oberfläche mittels einer digitalen Drucktechnik,
- erneutes chemisches Bearbeiten der mit der zweiten Maske versehenen Oberfläche,
- Polieren der chemisch bearbeiteten Oberfläche,
- Aktivieren der polierten Oberfläche,
- Reinigen der aktivierten Oberfläche,
- Verchromen der gereinigten Oberfläche,
- erneutes Auftragen einer dritten passgenauen Maske auf die verchromte Oberfläche und
- erneutes Verchromen der mit der Maske versehenen verchromten Oberfläche,
wobei die durch die Verchromungen erzeugten Beschichtungen (6, 7) der strukturierten Oberfläche einen unterschiedlichen Glanzgrad aufweisen.

9. Verfahren zur Bearbeitung einer Oberfläche eines Prägewerkzeugs, aufweisend die Schritte:
- Auftragen einer ersten Maske auf die Oberfläche mittels einer digitalen Drucktechnik zur Feinstrukturierung,
- chemisches Bearbeiten der mit der Maske versehenen Oberfläche zur Erzielung einer Oberflächenstruktur,
- Auftragen einer zweiten passgenauen Maske auf die Oberfläche mittels einer digitalen Drucktechnik zur Porenstrukturierung,
- chemisches Bearbeiten der mit der Maske versehenen Oberfläche zur Erzielung einer Oberflächenstruktur,
- erneutes Auftragen einer dritten passgenauen Maske auf die chemisch bearbeitete Oberfläche mittels einer digitalen Drucktechnik,
- erneutes chemisches Bearbeiten der mit der dritten Maske versehenen Oberfläche,
- Polieren der chemisch bearbeiteten Oberfläche,
- Aktivieren der polierten Oberfläche,
- Reinigen der aktivierten Oberfläche,
- Verchromen der gereinigten Oberfläche,
- erneutes Auftragen einer vierten passgenauen Maske auf die verchromte Oberfläche und
- erneutes Verchromen der mit der Maske versehenen verchromten Oberfläche,
wobei die durch die Verchromungen erzeugten Beschichtungen (6, 7) der strukturierten Oberfläche einen unterschiedlichen Glanzgrad aufweisen.

10. Verfahren nach einem der vorhergehenden Ansprüche,
**dadurch gekennzeichnet,**
**dass** die erste, zweite und dritte Maske sowie die Schutzschicht mit Hilfe einer digitalisierten Drucktechnik passgenau aufgetragen wird.

11. Prägewerkzeug mit wenigstens einer strukturierten Oberfläche,
**dadurch gekennzeichnet,**
**dass** vollflächig auf der strukturierten Oberfläche eine metallische Beschichtung (6) aus einem ersten Material und darauf teilweise eine metallische Beschichtung (7) aus einem zweiten Material angeordnet ist, wobei sich der Glanzgrad der Beschichtungen (6, 7) unterscheidet.

## Claims

1. Method for processing a structured surface of a stamping tool, wherein the surface is provided with a first metallic coating (6) all-over the surface,
**characterized in that**
on the first coating (6), at least one further metallic coating (7) is disposed in predetermined areas, the degree of gloss of the first coating (6) differing from that of the further coating (7).

2. Method according to claim 1,
**characterized in that**
a protective layer is partially applied onto the first coating (6).

3. Method according to claim 2,
**characterized in that**
the protective layer is applied by means of a digital printing technique.

4. Method according to one of the preceding claims,
**characterized in that**
the coatings (6, 7) are generated by chromium-plating.

5. Method according to one of claims 2 to 4,
**characterized in that**
a material resistant to chromic acid is used for the protective layer.

6. Method according to one of claims 2 to 5,
**characterized in that**
the protective layer is burnt into the first coating (6).

7. Method according to one of the preceding claims,
**characterized in that**
the structured surface is activated prior to the application of the coatings (6, 7).

8. Method for processing a surface of a stamping tool, comprising the steps of:
- applying a first mask onto the surface by means of a digital printing technique,
- chemically processing the surface provided with the mask for achieving a surface structure,
- again applying a second, accurately fitting mask onto the chemically processed surface by means of a digital technique,
- again chemically processing the surface provided with the second mask,
- polishing the chemically processed surface,
- activating the polished surface,
- cleaning the activated surface,
- chromium-plating the cleaned surface,
- again applying a third, accurately fitting mask onto the chromium-plated surface, and
- again chromium-plating the chromium-plated surface provided with the mask, wherein the coatings (6, 7) of the structured surfaces generated by chromium-plating have different degrees of gloss.

9. Method for processing a surface of a stamping tool, comprising the steps of:
- applying a first mask onto the surface by means of a digital printing technique for fine structuring,
- chemically processing the surface provided with the mask for achieving a surface structure,
- applying a second, accurately fitting mask onto the surface by means of a digital printing technique for pore structuring,
- chemically processing the surface provided with the mask for achieving a surface structure,
- again applying a third, accurately fitting mask onto the chemically processed surface by means of a digital technique,
- again chemically processing the surface provided with the third mask,
- polishing the chemically processed surface,
- activating the polished surface,
- cleaning the activated surface,
- chromium-plating the cleaned surface,
- again applying a fourth, accurately fitting mask onto the chromium-plated surface, and
- again chromium-plating the chromium-plated surface provided with the mask, wherein the coatings (6, 7) of the structured surfaces generated by chromium-plating have different degrees of gloss.

10. Method according to one of the preceding claims,
**characterized in that**
the first, second and third mask as well as the protective layer are applied to fit accurately by means of a digitalized printing technique.

11. Stamping tool with at least one structured surface,
**characterized in that**
a metallic coating (6) of a first material is disposed all-over on the structured surface, and a metallic coating (7) of a second material is partially disposed thereon, where the degrees of gloss of the coatings (6, 7) differ.

## Revendications

1. Procédé d'usinage d'une surface structurée d'un outil d'estampage, selon lequel la surface est pourvue d'un premier revêtement métallique (6) sur toute la surface **caractérisé par le fait qu'**au moins un autre revêtement métallique (7) est disposé dans des zones prédéfinies sur le premier revêtement (6), sachant que la brillance du premier revêtement (6) est différente de celle de l'autre revêtement (7).

2. Procédé selon la revendication 1, **caractérisé par le fait qu'**une couche de protection est partiellement appliquée sur le premier revêtement (6).

3. Procédé selon la revendication 2, **caractérisé par le fait que** la couche de protection est appliquée au moyen d'une technique d'impression numérique.

4. Procédé selon l'une des revendications précédentes, **caractérisé par le fait que** les revêtements (5, 7) sont produits par chromage.

5. Procédé selon une des revendications 2 à 4, **caractérisé par le fait qu'**un matériau résistant au trioxyde de chrome est utilisé pour la couche de revêtement.

6. Procédé selon une des revendications 2 à 5, **caractérisé par le fait que** la couche de protection est recuite dans le premier revêtement (6).

7. Procédé selon l'une des revendications précédentes, **caractérisé par le fait que** la surface structurée est activée avant l'application des revêtements (6, 7).

8. Procédé d'usinage d'une surface d'un outil d'estampage, présentant les étapes suivantes :
- application d'un premier masque sur la surface au moyen d'une technique d'impression numérique,
- traitement chimique de la surface dotée du masque destiné à obtenir une structure de surface,
- nouvelle application d'un second masque précis sur la surface traitée chimiquement au moyen d'une technique d'impression numérique,
- nouveau traitement chimique de la seconde surface dotée du second masque,
- polissage de la surface traitée chimiquement,
- activation de la surface polie,
- nettoyage de la surface activée,
- chromage de la surface nettoyée,
- nouvelle application d'un troisième masque précis sur la surface chromée et
- nouveau chromage de la surface chromée dotée du masque, sachant que les revêtements (6, 7) produits par les chromages de la surface structurée présentent une brillance différente.

9. Procédé d'usinage d'une surface d'un outil d'estampage, présentant les étapes suivantes :
- application d'un premier masque sur la surface au moyen d'une technique d'impression numérique destinée à la structuration fine,
- traitement chimique de la surface dotée du masque destiné à obtenir une structure de surface,
- application d'un second masque précis sur la surface au moyen d'une technique d'impression numérique destinée à la structuration de pores,
- traitement chimique de la surface dotée du masque destiné à obtenir une structure de surface,
- nouvelle application d'un troisième masque précis sur la surface traitée chimiquement au moyen d'une technique d'impression numérique,
- nouveau traitement chimique de la seconde surface dotée du troisième masque,
- polissage de la surface traitée chimiquement,
- activation de la surface polie,
- nettoyage de la surface activée,
- chromage de la surface nettoyée,
- nouvelle application d'un quatrième masque précis sur la surface chromée et
- nouveau chromage de la surface chromée dotée du masque, sachant que les revêtements (6, 7) produits par les chromages de la surface structurée présentent une brillance différente.

10. Procédé selon l'une des revendications précédentes, **caractérisé par le fait que** le premier, le second et le troisième masque ainsi que la couche de protection sont appliqués au moyen d'une technique d'impression numérique.

11. Outil d'estampage doté au moins d'une surface structurée, **caractérisé par le fait qu'**un revêtement métallique (6) constitué d'un premier matériau recouvert partiellement d'un revêtement métallique (7) constitué d'un second matériau est disposé sur toute la surface structurée, sachant la brillance des revêtements (6, 7) est différente.
